# EUROPÄISCHE PATENTSCHRIFT

(11) **EP 0 045 984 B1**
(45) Veröffentlichungstag und Bekanntmachung des Hinweises auf die Patenterteilung: **14.03.1984**
(21) Anmeldenummer: 81200670.8
(22) Anmeldetag: 16.06.1981
(51) Int. Cl.: C22F 1/10, B22F 3/24, C22C 19/05

(54) **Verfahren zur Herstellung eines Werkstückes aus einer warmfesten Legierung**
Process for manufacturing an article from a heat-resisting alloy
Procédé pour la fabrication de pièces en un alliage résistant aux températures élevées

(30) Priorität: 08.08.1980 CH 6027/80
(43) Veröffentlichungstag der Anmeldung: 17.02.1982
(73) Patentinhaber: BBC Aktiengesellschaft Brown, Boveri & Cie., CH-5401 Baden (CH)
(72) Erfinder: Gessinger, Gernot, Dr. Dipl.-Ing., CH-5413 Birmenstorf (CH); Singer, Robert, Dr. Dipl.-Ing., CH-5400 Baden (CH)

## Beschreibung

Die Erfindung geht aus von einem Verfahren zur Herstellung eines Werkstückes nach der Gattung des Anspruchs 1.

Oxyddispersionsgehärtete Legierungen, insbesondere solche des Nickelbasis-Typs, werden allgemein nach pulvermetallurgischen Methoden hergestellt, wobei die Technologie des mechanischen Legierens der Pulverpartikel weitgehend zur Anwendung kommt. Um eine möglichst hohe Kriechfestigkeit bei hohen Temperaturen zu erzielen, müssen derartige Legierungen im gebrauchsfertigen Werkstück ein grobkörniges Gefüge aufweisen. Die Verfahren des mechanischen Legierens sowie die Frage der damit zusammenhängenden Weiterverarbeitung der oxyddispersionsgehärteten Werkstoffe sind bekannt (z. B. J. P. Morse und J. S. Benjamin, »Mechanical Alloying«, New Trends in Materials Processing, S. 165-199, insbesondere S. 177 -185, American Society for Metals, Seminar 19./20. Oktober 1974). Um ein fertiges Werkstück zu erhalten, muß das in einem ersten Verdichtungsschritt (Pulver-Kompaktierung) erhaltene Vormaterial weiteren Formgebungsoperationen unterworfen werden. Da sowohl die Material- als auch die Zerspanungskosten derartiger Legierungen sehr hoch sind, ist diese Formgebung nur durch Umformen wirtschaftlich durchführbar. Am Ende aller Verfahren steht immer eine Wärmebehandlung, welche dazu dient, das fertig geformte Werkstück in den für den Hochtemperaturbetrieb bestgeeigneten grobkörnigen Gefügezustand überzuführen.

Nun hängt der Erfolg einer derartigen Grobkornglühung aber von der gesamten Vorgeschichte des Materials ab. Beim ersten Warmverdichtungsschritt des durch das mechanische Legieren kaltverformten Pulvers wird ein 100% dichtes, ultrafeinkörniges Vormaterial erhalten, welches sich im mittleren bis hohen Temperaturbereich leicht verformen läßt, d. h. sozusagen quasi-superplastische Eigenschaften besitzt. Durch thermomechanische Umformung läßt sich daher das Vormaterial verhältnismäßig leicht in die Endform des fertigen Werkstückes überführen. Die Frage ist nur die, ob sich am fertigen Endprodukt ohne weiteres das notwendige Grobkorn durch eine zusätzliche Glühung einstellen läßt. Die herkömmliche Praxis zeigt nun, daß dies keineswegs in allen Fällen gewährleistet ist. Es müssen im Gegenteil in der Regel sehr enge, für die Fertigung lästige Bedingungen eingehalten werden. Die Einstellungsmöglichkeit für das Grobkorn hängt bekanntlich von den zur Verfügung stehenden Triebkräften, von der Keimzahl und anderen physikalischen Parametern ab. Es ist durchaus nicht gleichgültig, auf welche Art und Weise das Vormaterial erzeugt wurde. Letzteres kann beispielsweise durch Strangpressen bei hoher oder tiefer Temperatur oder durch heiß-isostatisches Pressen des mechanisch legierten, eingekapselten Pulvers erfolgen. Durch das mechanische Legieren wird in der Regel eir, Zustand höchstmöglicher Verformung, also bis zur Sättigungsgrenze getriebener Kaltverfestigung, hervorgerufen, welcher in den nachfolgenden thermomechanischen Verformungsschritten mehr oder weniger abgebaut wird. Die Praxis zeigt, daß es einen für die nachträgliche Grobkornbildung optimalen Verformungszustand des Vormaterials (»normal«) gibt. Ist das Vormaterial dagegen ungenügend verformt (»underworked«), weist es also zu wenig Kaltverfestigung und somit zu wenig Energie für die nachfolgende Rekristallisation auf, so ist letztere unvollständig (Mischung von nicht rekristallisiertem Feinkorn mit wenig Grobkorn) oder bleibt völlig aus. Ist jedoch das Vormaterial übermäßig verformt (»overworked«), besitzt es also einen Überschuß an Energie für die spätere Rekristallisation, so erfolgt diese vollständig, führt jedoch zufolge zu hoher Anzahl an Kristallisationskeimen nur zu einem relativ feinkörnigen Gefüge. Letzteres läßt sich durch keine zusätzliche Wärmebehandlung in Grobkorn überführen.

Es besteht daher das Bedürfnis, diese in der Praxis beobachteten Beengungen im Fabrikationsablauf zu durchbrechen und nach Methoden zu suchen, welche die Fertigung brauchbarer Werkstücke in einem weiten Bereich ermöglichen.

Der Erfindung liegt die Aufgabe zugrunde, ein Herstellungsverfahren für oxyddispersionsgehärtete, warmfeste Werkstücke anzugeben, welches unabhängig vom gewählten Verdichtungsschritt und dem dadurch bedingten Verformungszustand des Gefüges des auf diese Weise erzeugten Vormaterials in jedem Fall ein für den Betrieb brauchbares grobkörniges Endprodukt gewährleistet.

Diese Aufgabe wird erfindungsgemäß durch die Merkmale des Anspruchs 1 gelöst.

Die Erfindung wird anhand der nachfolgenden, durch Figuren erläuterten Ausführungsbeispiele beschrieben. Dabei zeigt
Fig. 1 das Fließbild (Blockdarstellung) der grundsätzlichen Verfahrensschritte,
Fig. 2 das Fließbild der Verfahrensschritte für ungenügend verformtes Vormaterial,
Fig. 3 das Fließbild der Verfahrensschritte für optimal verformtes Vormaterial,
Fig. 4 das Fließbild der Verfahrensschritte für übermäßig verformtes Vormaterial,
Fig. 5 ein Diagramm der Verformungsbedingungen zur Erzielung von Grobkörnigkeit für das fertige Werkstück, ausgehend von ungenügend verformtem Vormaterial,
Fig. 6 ein Diagramm der Verformungsbedingungen zur Erzielung von Grobkörnigkeit für das fertige Werkstück, ausgehend von optimal verformtem Vormaterial,
Fig. 7 ein Diagramm der Verformungsbedingungen zur Erzielung von Grobkörnigkeit für das fertige Werkstück, ausgehend von übermäßig verformtem Vormaterial.

In Fig. 1 ist das Fließbild des grundsätzlichen Verfahrens in Blockdarstellung wiedergegeben. Es wird in der Regel von metallischen Pulvern, welche in Form von Elementen und/oder Vorlegierungen vorliegen können, sowie von Metalloxydpulvern als Dispersoiden ausgegangen. Die Pulver sind sehr feinkörnig, die Partikelgröße schwankt zwischen wenigen µm und etwa 60 µm, die Metalloxydpulver meist noch feiner (unterhalb 1 µm). Das Mischen und mechanische Legieren der Pulver wird im allgemeinen unter Schutzgasatmosphäre im Attritor durchgeführt. Dabei werden die Pulverpartikel bis zur Homogenität legiert und mit dem Dispersoid vermengt. Gleichzeitig wird die Kaltverformung bis zur Sättigungsgrenze getrieben, was sich unter anderem an der hohen Härte, welche größenordnungsmäßig bis gegen 700 Vickerseinheiten erreichen kann, bemerkbar macht. Dieser hohe, durch kein anderes Mittel erzielbare Kaltverformungsgrad ist die Voraussetzung für das Vorhandensein genügender Triebkraft für die schlußendlich am fertigen Werkstück gewünschte Grobkörnigkeit des Gefüges. Das mechanisch legierte Pulver wird in einen duktilen Metallbehälter, meist weicher Stahl, unter Vakuum eingefüllt und eingekapselt (allseitig dichte, verschweißte Dose oder Kapsel). In einem darauffolgenden Verfahrensschritt wird das eingekapselte Pulver auf 100% der theoretischen Dichte warmverdichtet. Das Erzeugnis ist ein leicht verformbares, ultra-feinkörniges Vormaterial, welches das Ausgangsmaterial für die weitere Formgebung des Werkstükkes bildet. Je nach der Art und Weise des durchgeführten Warmverformungsschriₜtes entsteht ein Vormaterial, welches in bezug auf die spätere Rekristallisation ungenügend optimal oder übermäßig verformt ist (»underworked«, »normal«, »overworked«). Die Weiterverarbeitung zum fertigen Werkstück (gezielte Umformung=Endformgebung) erfolgt unter Bedingungen, welche auf den Verformungszustand des Vormaterials Rücksicht nehmen. Maßgebende Parameter sind dabei Temperatur, Verformungsgeschwindigkeit und die im letzten Umforungsschritt zu erzielende bzw. noch notwendige Verformung, welche beispielsweise als Querschnittsveränderung ausgedrückt werden kann. Es entsteht in jedem Fall ein fertig geformtes Werkstück, welches sich durch eine Grobkornglühung in das betriebsgerechte Endprodukt überführen läßt.

Für jeden Verformungszustand des Vormaterials lassen sich Wertepaare der für die nachträgliche Umformung in das fertige Werkstück notwendigen beiden Parameter angeben, welche die Voraussetzung zur nachfolgenden Grobkornbildung erfüllen. Dabei wählt man zweckmäßig als den einen Parameter den Logarithmus der temperaturkompensierten Verformungsgeschwindigkeit: wobei die Ableitung des Absolutwertes des natürlichen Logarithmus des Querschnittsverhältnisses (Aₒ=Querschnittsfläche des Werkstückes vor, A_{f}=Querschnittsfläche nach der Umformung) des Werkstückes nach der Zeit, sowie D_{Ni} der temperaturabhängige Diffusionskoeffizient von Nickel bedeutet. Der andere Parameter, der Verformungsgrad, wird zweckmäßigerweise durch den Absolutwert des natürlichen Logarithmus des Querschnittsverhältnisses des Werkstückes, ausgedrückt. Selbstverständlich kann man auch von der Längenänderung ausgehen und diese dann auf das Querschnittsverhältnis umrechnen.

Fig. 2 zeigt das Fließbild der Verfahrensschritte für ungenügend verformtes Vormaterial. Eine Pulvermischpng wurde mechanisch legiert und in eine Dose aus weichem Stahl eingekapselt. Die Endlegiqrunig hatte folgende Zusammensetzung:

Der anschließende Warmverdichtungsschritt bestand in einem Strangpressen bei einer Temperatur von 1075°C. Entsprechend dem Zylinderdurchmesser der Strangpresse von 229 mm und dem Strangdurchmesser von 51 mm ergab sich ein Querschnittsreduktionsverhältnis von 20,25 : 1, was einem ε=3 entspricht. Das auf diese Weise erzeugte feinkörnige Vormaterial hatte eine $ubkorngröße von durchschnittlich 0,3 µm.

Entsprechend dem Abbau der ursprünglich eingebrachten Kaltverformung galt es als ungenügend verformt (»underworked«). Im allgemeinen weisen diese Materialien eine durchschnittliche Subkorngröße von 0,25 µm bis 0,35 µm auf. Vom erhaltenen Stangen-Vormaterial wurde ein Stück abgeschnitten und in einer Presse von 8 MN Preßkraft einer Umformung in ein fertiges Werkstück unterzogen. Der Verformungsgrad s betrug 1, der logarithmische Wert der Verformungsgeschwindigkeit entsprechend

Das Werkstück wurde einer Grobkornglühung bei einer Temperatur von 1220°C während 1 h unterzogen. Dabei wurde eine mittlere Korngröße von über 100 µm festgestellt. Im allgemeinen kann man unter diesen gegebenen Verhältnissen als Grobkorn jene Korngröße verstehen, die gegenüber dem feinkörnigen Vormaterial eine Vergröberung um mindestens einen Faktor 100 bedeutet.

In Fig. 3 ist das Fließbild der Verfahrensschritte für optimal verformtes Vormaterial dargestellt. Die Ausgangslage entsprach dem unter Fig. 2 erläuterten Ausführungsbeispiel. Es wurde dieselbe Legierung verwendet und die gleichen ersten Verfahrensschritte angewandt. Das Strangpressen erfolgte unter ähnlichen Bedingungen, jedoch bei einer Temperatur von 960° C. Das Reduktionsverhältnis ergab ebenfalls ein e von 3. Das feinkörnige Vormaterial wies eine Subkorngröße von 0,2 um auf. Entsprechend dem Abbau der Kaltverfestigung befand sich dieses Material im optimalen Verformungszustand (»normal«). Die durchschnittliche Subkorngröße dieser Materialien bewegt sich im allgemeinen im Bereich von 0,15 µm bis 0,25 µm. Ein Stück des Vormaterials wurde auf einer Presse um den Verformungsgrad s=1,1 mit einer Verformungsgeschwindigkeit umgeformt, die dem Wert entsprach.

Nach einer Grobkornglühung bei 1220°C/1 h wurde eine Korngröße von durchschnittlich 350 µm festgestellt. Auch hier war die Korngröße um mehr als 2 Größenordnungen angestiegen.

Fig. 4 zeigt das Fließbild der Verfahrensschritte für übermäßig verformtes Vormaterial. Eine Pulvermischung wurde mechanisch legiert und in eine Dose aus weichem Stahl eingekapselt. Die Endlegierung hatte folgende Zusammensetzung:

Der Warmverformungsschritt zur Verdichtung des eingekapselten Pulvers auf 100% der theoretischen Dichte bestand in einem heiß-isostatischen Pressen bei einer Temperatur von 950°C während 4 h unter einem Druck von 135 MPa. Die Höhe des ursprünglichen zylindrischen Körpers von 200 mm wurde dabei auf 150 mm reduziert. Das entsprechende ε ergab sich zu 0,3. Das auf diese Weise erzeugte feinkörnige Vormaterial hatte eine Subkorngröße von durchschnittlich 0,14 µm. Entsprechend dem geringeren Abbau der Kaltverfestigung des Pulvers galt dieses Material als übermäßig verformt (»overworked«). Die Subkorngröße derartiger Materialien ist in der Regel ≤0,15 µm. Das Vormaterial wurde auf einer Presse um den Verformungsgrad ε=0,3 mit einer Verformungsgeschwindigkeit umgeformt, welche dem logarithmischen Wert von entsprach.

Das Werkstück wurde einer Grobkornglühung bei einer Temperatur von 1220°C während 1 h unterzogen. Dabei wurde eine mittlere Korngröße von über 60 µm festgestellt, was eindeutig in diesem Fall Grobkorn bedeutet.

Fig. 5 zeigt ein Diagramm der experimentell ermittelten Verformungsbedingungen zur Erzielung von Grobkörnigkeit für das fertige Werkstück für den Fall, daß von ungenügend verformtem Vormaterial (»underworked«) ausgegangen wird. Die Verformungsbedingungen sind als Wertepaare der Verformungsgeschwindigkeit und des Verformungsgrades dargestellt. Jeder Schnittpunkt eines Abszissenwertes mit einem Ordinatenwert stellt einen bestimmten, die Verformungsbedingung charakterisierenden Zustand, jedoch nicht einen funktionalen Zusammenhang zwischen Verformungsgeschwindigkeit und Verformungsgrad dar. Fällt der Schnittpunkt innerhalb des schraffierten Gebietes, so sind die Bedingungen für den Erfolg einer nachträglichen Grobkornglühung am fertigen Werkstück erfüllt. Fällt der Schnittpunkt außerhalb des schraffierten Gebietes, so kann nicht mehr mit Grobkornbildung gerechnet werden. Entweder bleibt dann die Rekristallisation zumindest teilweise aus oder es bildet sich ein für den Betrieb unerwünschtes feinkörniges Gefüge aus.

Dem Diagramm ist zu entnehmen, daß zur Erzielung von Grobkorn die Verformungsgeschwindigkeit sich in ziemlich engen Grenzen zu halten hat, daß ein optimaler Wert unabhängig vom Verformungsgrad existiert und daß letzterer ein gewisses Minimum nicht unterschreiten darf. Der Wert für soll zwischen 16,5 und 20 liegen, optimal bei etwa 18 (strichpunktierte Horizontale), während sein soll. Das günstige Gebiet im Diagramm ist parallel zur Abszisse offen, was bedeutet, daß dem Verformungsgrad nach oben keine Grenzen gesetzt sind.

Fig. ist ein Diagramm der experimentell ermittelten Verformungsbedingungen zur Erzielung von Grobkörnigkeit für das fertige Werkstück für den Fall, daß von optimal verformtem Vormaterial (»normal«) ausgegangen wird. Das schraffierte Gebiet stellt wieder die Gesamtheit der Schnittpunkte je eines Abszissen- und Ordinatenwertes dar, für welchen die Grobkornbildung anläßlich der nachfolgenden Glühung gewährleistet ist.

Wurde z. B. ein Vormaterial gemäß den unter Fig. 3 erläuterten Kennzeichen, jedoch mit einer Verformungsgeschwindigkeit entsprechend bis auf verformt, so wurde nach anschließender Glühung bei 1220°C/lh kein Grobkorn erhalten. Das gleiche Material entsprechend bis auf verformt, ergab eindeutig Grobkorn.

Das Diagramm zeigt, daß immer dann, wenn größere Verformungen des Werkstückes entsprechend ε>1,0 notwendig sind, sich die Verformungsgeschwindigkeit in engen Grenzen zu halten hat, die dem Wert für zwischen 15,5 und 20, optimal etwa 18 entsprechen. Der Wert für s ist hingegen nicht begrenzt, kann also beliebig klein, im Grenzfall auch Null sein (keine weitere Umformung von der Praxis her möglich bzw. erwünscht). Im Bereich niedriger Verformungsgrade für die Endformgebung entsprechend ist der Bereich für die Verformungsgeschwindigkeit erweitert und erreicht für Werte, die zwischen etwa 10 und 22 liegen. Das heißt für die Praxis, daß im Falle kleiner Verformungen (z. B. Nachpressen zur Erzielung höherer Genauigkeit und Oberflächengüte des Werkstückes) die Verformungsgeschwindigkeit für zuvor optimal verformtes Vormaterial nicht so kritisch ist wie bei höheren Verformungsgraden.

Fig. 7 zeigt ein Diagramm der experimentell ermittelten Verformungsbedingungen zur Erzielung von Grobkörnigkeit für das fertige Werkstück für den Fall, daß von übermäßig verformtem Vormaterial (»overworked«) ausgegangen wird.

Das oben definierte schraffierte Gebiet nähert sich zwar der Ordinate, erreicht sie aber nicht ganz. Im Bereich niedriger Verformungsgrade entsprechend liegt der zulässige Wert für etwa zwischen 14 und 18, für höhere Verformungsgrade entsprechend zwischen 16 und 20, optimal wieder bei ungefähr 18. Im übrigen besteht im niedrigeren Verformungsbereich entsprechend etwa ein linearer Zusammenhang mit dem Mittelwert des Logarithmus der Verformungsgeschwindigkeit. Der Verformungsgrad s muß mindestens 0,1 erreichen.

Wurde ein Vormaterial gemäß den unter Fig. 4 erläuterten Kennzeichen, jedoch mit einer Verformungsgeschwindigkeit entsprechend bis auf verformt, so wurde nachträglich kein Grobkorn erhalten, während das Wertepaar 16,6 (Ordinate/0,27 (Abszisse) nach einer Glühung bei 1220° C zu Grobkorn führte.

Aus den Diagrammen nach Fig. 5, 6 und 7 läßt sich entnehmen, daß es für alle Gefüge- und Verformungszustände des Vormaterials einen gemeinsamen optimalen Bereich für den Logarithmus der Verformungsgeschwindigkeit für das umzuformende Werkstück gibt, welcher unabhängig vom zu erreichenden Verformungsgrad bei einem Wert von 18±1,0 liegt. Die Verformungsgeschwindigkeit muß also in einem verhältnismäßig engen kritischen Bereich gehalten werden. Einzige zusätzliche Bedingung ist, daß der Verformungsgrad hoch genug ist, sofern man den Zustand des Vormaterials nicht genügend kennt.

Diese Verformungsbedingungen gelten sowohl für einen einzigen Verformungsschritt wie auch für einen aus Teilschritten bestehenden komplizierten Umformprozeß. Dabei müssen in jedem Fall während der Durchführung des letzten Teilschrittes die obenerwähnten Bedingungen eingehalten werden. Aus dem vorstehenden geht eindeutig hervor, daß letztlich der Gefüge- und Kaltverfestigungszustand des Vormaterials (also die Ausgangsbedingungen) weitgehend belanglos ist. Es gelingt immer, ein Grobkorn nach der Endglühung zu erzielen. Die Umformung zum fertigen Werkstück kann durch Schmieden, Walzen, Pressen, Hämmern oder Warmziehen oder eine beliebige Kombination dieser Prozesse erfolgen.

Das Vormaterial kann durch heiß-isostatisches Pressen oder durch Strangpressen in herkömmlicher Weise hergestellt werden.

Das Verfahren ist allgemein auf den in den Beispielen angegebenen Legierungstyp und verwandte dispersionsgehärtete und zur Ausscheidungshärtung geeignete hochnickelhaltige austenitische Superlegierungen anwendbar.

Durch das erfindungsgemäße Verfahren wurden die für die weitere Formgebung eines Werkstückes aus einer dispersionsgehärteten Nickellegierung einzuhaltenden Arbeitsbedingungen als Wertepaare Verformungsgeschwindigkeit/Verformungsgrad zur nochmaligen Erzielung eines grobkörnigen, für den Betrieb bei hoher Temperaturen optimalen Gefüges festgelegt und in Diagrammen übersichtlich dargestellt. Das Verfahren gewährleistet, in jedem Fall, unabhängig vom ultra-feinkörnigen Vormaterial und dessen Kaltverfestigungsgrad, im Endprodukt Grobkorn zu erzielen.

## Patentansprüche

1. Verfahren zur Herstellung eines Werkstükkes aus einer ein Metalloxyd als härtendes Dispersoid enthaltenden warmfesten ausscheidungshärtbaren austenitischen Legierung hohen Nickelgehaltes nach den Methoden der Pulvermetallurgie, wobei ein metallisches Pulver mit einem Metalloxydpulver gemischt, mechanisch legiert, in einem Metallbehälter eingekapselt und durch Warmverdichten auf 100% der theoretischen Dichte verdichtet wird, dergestalt, daß ein leicht verformbares, sehr feinkörniges Vormaterial erzeugt wird, welches zur Weiterverarbeitung geeignet ist, wobei am Schluß eine Grobkornglühung vorgesehen ist, dadurch gekennzeichnet, daß besagtes Vormaterial durch eine gezielte, die Endformgebung beinhaltende Umformung in das fertige Werkstück übergeführt wird, wobei die Verformungsgeschwindigkeit und der Verformungsgrad in Abhängigkeit des Vormaterials, welches eine ungenügende, optimale oder übermäßige Verformung aufweisen kann, derart bestimmt werden, daß der Logarithmus der temperaturkompensierten Verformungsgeschwindigkeit, ausgedrückt als wobei und Aₒ die Querschnittsfläche des Werkstückes vor der Umformung A_{f} diejenige nach der Umformung, sowie D_{Ni} der temperaturabhängige Diffusionskoeffizient von Nickel bedeutet,
bei a) ungenügender Verformung des Vormaterials zwischen den Werten 16,5 und 20 liegt,
bei b) optimaler Verformung des Vormaterials im Bereich niedriger Verformungsgrade für die Endformgebung, dargestellt durch 05≤ε<0,3, wobei bedeutet, zwischen den Werten 10 und 22 liegt und im Bereich höherer Verformungsgrade für die Endformgebung, dargestellt durch ε> 1,0 zwischen den Werten 15,5 und 20 liegt,
bei c) übermäßiger Verformung des Vormaterials im Bereich niedriger Verformungsgrade für die Endformgebung, dargestellt durch 0,1 < |ε| < 0,2 zwischen den Werten 14 und 18 liegt und im Bereich höherer Verformungsgrade für die Endformgebung, dargestellt durch lsl>0,8 zwischen 16 und 20 liegt, und daß der Verformungsgrad für die Endformgebung, dargestellt durch e
bei a) ungenügender Verformung des Vormaterials mindestens den Wert 0,5 erreicht,
bei b) optimaler Verformung des Vormaterials beliebig klein, also auch Null, sein kann,
bei c) übermäßiger Verformung des Vormaterials im Bereich niedriger Verformungsgrade für die Endformgebung, dargestellt durch 0,1 < |ε| <0,6, linear mit der Verformungsgeschwindigkeit ansteigt, mindestens aber den Wert 0,1 erreicht, mit der Einschränkung, daß bei
bei a) die Werte im schraffierten Bereich der Fig. 5,
bei b) im schraffierten Bereich der Fig. 6 und
bei c) im schraffierten Bereich der Fig.7 7 liegen müssen.

2. Verfahren nach Anspruch 1, dadurch gekennzeichnet, daß der Logarithmus der temperaturkompensierten Verformungsgeschwindigkeit für die Endformgebung, ausgedrückt als unabhängig vom zu erzielenden Verformungsgrad und unabhängig vom Ausgangs-Verformungszustand des Vormaterials den Wert von 18 ±1,0 aufweist.

3. Verfahren nach Anspruch 1, dadurch gekennzeichnet, daß das leicht verformbare, sehr feinkörnige Vormaterial durch heiß-isostatisches Pressen oder durch Strangpressen hergestellt wird.

4. Verfahren nach Anspruch 1, dadurch gekennzeichnet, daß das Vormaterial eine ungenügende Verformung aufweist, durch Strangpressen eines eingekapselten Pulvers mit einem Reduktionsverhältnis von 20 : 1 bei einer Temperatur von 1075° C hergestellt wird und eine Subkorngröße von 0,25 bis 0,35 um besitzt.

5. Verfahren nach Anspruch 1, dadurch gekennzeichnet, daß das Vormaterial eine optimale Verformung aufweist, durch Strangpressen eines eingekapselten Pulvers mit einem Reduktionsverhältnis von 20 : 1 bei einer Temperatur von 950°C hergestellt wird und eine Subkorngröße von 0,15 bis 0,25 µm besitzt.

6. Verfahren nach Anspruch 1, dadurch gekennzeichnet, daß das Vormaterial eine übermäßige Verformung aufweist, durch heiß-isostatisches Pressen eines eingekapselten Pulvers mit einer Höhenabnahme der Kapsel von 30% bei einer Temperatur von 950°C während 4 h unter einem Druck von 135 MPa hergestellt wird und eine Subkorngröße von höchstens 0,15 µm besitzt.

7. Verfahren nach Anspruch 1, dadurch gekennzeichnet, daß die warmfeste austenitische Legierung die nachfolgende Zusammensetzung hat:

8. Verfahren nach Anspruch 1, dadurch gekennzeichnet, daß die warmfeste austenitische Legierung die nachfolgende Zusammensetzung hat:

9. Verfahren nach Anspruch 1, dadurch gekennzeichnet, daß die Umformung zum fertigen Werkstück durch Schmieden, Walzen, Pressen, Hämmern oder Warmziehen durchgeführt wird.

10. Verfahren nach Anspruch 9, dadurch gekennzeichnet, daß die Umformung des Vormaterials in das fertige Werkstück in mehreren aufeinanderfolgenden Teilschritten durchgeführt wird, dergestalt, daß der letzte Teilschritt den in den Ansprüchen 1 und 2 sowie den Ansprüchen 4, 5 und 6 angeführten Verformungsbedingungen genügt.

## Claims

1. Process for manufacturing a workpiece from a creep-resistant, precipitation-hardenable austenitic alloy having a high nickel content and containing a metal oxide as the hardening idspersoid, this process being in accordance with the methods employed in powder metallurgy and in which a metal powder is mixed with a metal oxide powder, is mechanically alloyed, is encased in a metal container, and is densified, by hot-compaction, to 100% of the theoretical density, in a manner such that an easily deformable intermediate material is produced, which has a very fine grain size and is suitable for further processing, terminating in an annealing treatment for developing a coarse grain size, characterised in that the abovementioned intermediate material is converted to the finished workpiece by means of a purpose-designed working operation which embodies the final shaping step, the deformation rate and the degree of deformation being determined in accordance with the intermediate material, which can exhibit deformation which is insufficient, optimum, or excessive, in a manner such that the logarithm of the temperature-compensated deformation rate, expressed as where and Aₒ and A_{f} respectively denote the cross-sectional areas of the workpiece before and after the working operation, while D_{Ni} dentoes the diffusion coefficient of nickel, which is a function of temperature,
lies between the values 16.5 and 20 in
case a) - insufficient deformation of the intermediate material, lies between the values 10 and 22 in
case b) - optimum deformation of the intermediate material in the range of low degrees of deformation for the final-shaping step, described by 0≤ε<0.3, where and lies, in the range of comparatively high degrees of deformation for the final-shaping step, described by s>1.0, between the values 15.5 and 20,
lies between the values 14 and 18 in
case c) - excessive deformation of the intermediate material in the range of low degrees of deformation for the final-shaping step, described by 0.1 <|ε|<0.2,
and lies, in the range of comparatively high degrees of deformation for the final-shaping step, described by |ε|>0.8, between 16 and 20, and in that the degree of deformation for the final-shaping step, described by s, reaches a value of not less than 0.5 in
case a) - insufficient deformation of the intermediate material,
is as small as desired, and can thus also be nil, in
case b) - optimum deformation of the intermediate material,
increases linearly with the deformation rate, but reaches a value of not less than 0.1, in
case c) - excessive deformation of the intermediate material in the range of low degrees of deformation for the final-shaping step, described by 0.1 < |ε| < 0.6,
the above being subject to the restriction that in
case a), the values must lie within the shaded region in Figure 5, in
case b), the values must lie within the shaded region in Figure 6, and in
case c), the values must lie within the shaded region in Figure 7.

2. Process according to Claim 1, characterised in that the logarithm of the temperature-compensated deformation rate for the final-shaping step, expressed as has the value of 18 ±1.0, irrespective of the degree of deformation which is to be achieved, and irrespective of the initial deformation-state of the intermediate material.

3. Process according to Claim 1, characterised in that the easily deformable intermediate material, which has a very fine grain size, is produced by hot-isostatic pressing, or by extrusion.

4. Process according to Claim 1, characterised in that the intermediate material exhibits insufficient deformation, is produced by the extrusion of an encased powder, at a temperature of 1075°C, achieving a reduction ratio of 20 : 1, and possesses a sub-grain size of 0.25 to 0.35 µm.

5. Process according to Claim 1, characterised in that the intermediate material exhibits the optimum deformation, is produced by the extrusion of an encased powder, at a temperature of 950°C, achieving a reduction ratio of 20 : 1, and possesses a sub-grain size of 0.15 to 0.25 µm.

6. Process according to Claim 1, characterised in that the intermediate material exhibits excessive deformation, is produced by hot-isostatic pressing of an encased powder, at a temperature of 950°C, under a pressure of 135 Mpa, for 4 hours, the case undergoing a height-reduction of 30%, this intermediate material possessing a sub-grain size not exceeding 0.15 µm.

7. Process according to Claim 1, characterised in that the creep-resistant austenetic alloy has the following composition:

8. Process according to Claim 1, characterised in that the creep-resistant austenitic alloy has the following composition:

9. Process according to Claim 1, characterised in that the working step, to produce the finished workpiece, is carried out by forging, rolling, pressing, hammering, or hot-drawing.

10. Process according to Claim 9, characterised in that the step in which the intermediate material is worked to produce the finished workpiece is carried out in several successive part-stept, such that the last of them satisfies the deformation conditions specified in Claims 1 and 2, as well as in Claims 4,5 and 6.

## Revendications

1. Procédé pour la fabrication d'une pièce à partir d'un alliage austénitique à haute teneur en nickel résistant aux températures élevées et durcissable par précipitation contenant un oxyde métallique comme dispersoide durcissant selon les techniques de la métallurgie des poudres, suivant lesquelles on mélange une poudre métallique avec une poudre d'oxyde métallique, on allie le mélange par voie mécanique, on l'encapsule dans un récipient métallique et on le densifie par densification à chaud jusqu'à 100% de la densité théorique, de manière à obtenir une matière primitive à grains très fins facile à déformer qui se prête à un travail ultérieur, et où est prévue une cuisson finale en grains grossiers, caractérisé en ce que la matière primitive précitée est transformée en pièce finie par une déformation intentionnelle incluant le façonnage final, étant entendu que la vitesse de déformation et le degré de déformation sont déterminés en fonction de l'état de la matière primitive pouvant présenter une déformation insuffisante optimale ou excessive de telle manière que le logarithme de la vitesse de déformation compensée en fonction de la température, exprimé par où et Aₒ représente la section de la pièce avant la déformation, A_{f} celle après déformation et D_{N}; le coefficient de diffusion du nickel en fonction de la température,
pour a) une déformation insuffisante de la matière primitive, se situe entre les valeurs 16,5 et 20,
pour b) une déformation optimale de la matière primitive, se situe, dans le domaine des faibles degrés de déformation pour le façonnage final représenté par 0≤ε<0,3 où entre les valeurs 10 et 22 et, dans le domaine des degrés de déformation plus élevés pour le façonnage final représenté par e>1,0, entre les valeurs 15,5 et 20,
pour c) une déformation excessive de la matière primitive, se situe, dans le domaine des faibles degrés de déformation pour le façonnage final représenté par 0,1 < |ε| < 0,2, entre les valeurs 14 et 18 et, dans le domaine des degrés de déformation plus élevés pour le façonnage final représenté par |ε| > 0,8, entre les valeurs 16 et 20
et que le degré de déformation pour le façonnage final représenté par ε
pour a) une déformation insuffisante de la matière primitive, atteint au moins la valeur 0,5,
pour b) une déformation optimale de la matière primitive, peut être arbitrairement faible ou même nul,
pour c) une déformation excessive de la matière primitive, augmente, dans le domaine des degrés de déformation faibles pour le façonnage final représenté par 0,1 < |ε| < 0,6 de manière linéaire avec la vitesse de déformation, mais atteint au moins la valeur 0,1,
avec la restriction que les valeurs doivent se situer
pour a) dans le domaine hachuré de la Fig. 5,
pour b) dans le domaine hachuré de la Fig. 6, et
pour c) dans le domaine hachuré de la Fig. 7.

2. Procédé suivant la revendication 1, caractérisé en ce que le logarithme de la vitesse de déformation compensée en fonction de la température pour le façonnage final, exprimé par présente, indépendamment du degré de déformation à atteindre et indépendamment de l'état de déformation de départ de la matière primitive, la valeur 18 ± 1,0.

3. Procédé suivant la revendication 1, caractérisé en ce que la matière primitive à grains très fins facile à déformer est fabriquée par compression isostatique à chaud ou par extrusion.

4. Procédé suivant la revendication 1, caractérisé en ce que la matière primitive présente une déformation insuffisante, est fabriquée par extrusion d'une poudre encapsulée avec un rapport de réduction de 20 : 1 à une température de 1075°C et présente une sous-granulométrie de 0,25 à 0,35 µm.

5. Procédé suivant la revendication 1, caractérisé en ce que la matière primitive présente une déformation optimale, est fabriquée par extrusion d'une poudre encapsulée avec un rapport de réduction de 20: 1 à une température de 950°C et présente une sous-granulométrie de 0,15 à 0,25 µm.

6. Procédé suivant la revendication 1, caractérisé en ce que la matière primitive présente une déformation excessive, est fabriquée par compression isostatique à chaud d'une poudre encapsulée avec une diminution de hauteur de la capsule de 30% à une température de 950°C pendant 4 heures sous une pression de 135 MPa et présente une sous-granulométrie maximum de 0,15 µm.

7. Procédé suivant la revendication 1, caractérisé en ce que l'alliage austénitique résistant aux températures élevées présente la composition ci-après:

8. Procédé suivant la revendication 1, caractérisé en ce que l'alliage austénitique résistant aux températures élevées présente la composition suivante:

9. Procédé suivant la revendication 1, caractérisé en ce que la déformation en une pièce finie est exécutée par forgeage, laminage, compression, martelage ou étirage à chaud.

10. Procédé suivant la revendication 9, caractérisé en ce que la déformation de la matière primitive donnant la pièce finie est exécutée en plusieurs stades partiels successifs, de telle manière que le dernier stade partiel respecte les conditions de déformation indiquées dans les revendications 1 et 2 et dans les revendications 4, 5 et 6.
